# EUROPÄISCHE PATENTSCHRIFT

(11) **EP 3 995 473 B1**
(45) Veröffentlichungstag und Bekanntmachung des Hinweises auf die Patenterteilung: **26.03.2025**
(21) Anmeldenummer: 21206938.9
(22) Anmeldetag: 08.11.2021
(51) Int. Cl.: C06C 15/00

(54) **WIRKMASSE FÜR EIN BEI HOHER WINDGESCHWINDIGKEIT BRENNENDES PYROTECHNISCHES SCHEINZIEL**
ACTIVE MASS FOR A PYROTECHNIC DUMMY TARGET BURNING AT HIGH WIND SPEED
MATIÈRE ACTIVE POUR UN SIMULACRE DE CIBLE PYROTECHNIQUE BRÛLANT À GRANDE VITESSE DE VENT

(30) Priorität: 10.11.2020 DE 102020006890
(43) Veröffentlichungstag der Anmeldung: 11.05.2022
(73) Patentinhaber: Diehl Defence GmbH & Co. KG, 88662 Überlingen (DE)
(72) Erfinder: Hahma, Arno, 91239 Henfenfeld (DE)
(74) Vertreter: Diehl Patentabteilung

(56) Entgegenhaltungen:
- EP-A2- 2 698 362
- WO-A1-2016/148014
- CN-A- 111 620 756
- DE-A1- 2 164 437
- FR-A- 346 812
- US-A1- 2002 148 540

## Beschreibung

Die Erfindung betrifft eine Wirkmasse für ein bei einer Windgeschwindigkeit von mehr als 100 m/s brennendes und dabei spektrale Infrarotstrahlung emittierendes pyrotechnisches Scheinziel sowie ein diese Wirkmasse enthaltendes pyrotechnisches Scheinziel und eine Verwendung der Wirkmasse.

Spektrale Infrarotstrahlung beim Abbrand emittierende Wirkmassen für pyrotechnische Scheinziele emittieren beim Abbrand deutlich mehr Energie im mittelwelligen Wellenlängenbereich von 3,7 bis 5,1 µm als im kurzwelligen Wellenlängenbereich von 1,9 bis 2,3 µm. Das Verhältnis der Energie der Strahlung im mittelwelligen Bereich zur Energie der Strahlung im kurzwelligen Bereich wird auch als Spektralverhältnis bezeichnet.

Derartige Wirkmassen sind beispielsweise aus der EP 2 698 362 A2 bekannt. Die darin offenbarte Wirkmasse umfasst Ammoniumperchlorat als Oxidationsmittel und mindestens einen Nitratester und/oder ein Nitrosamin als Brennstoff. Bei dem Nitratester kann es sich beispielsweise um Nitrocellulose handeln. Weiterhin können Diethylenglykoldinitrat und eine ionische Flüssigkeit als weiterer Brennstoff enthalten sein. Weitere pyrotechnische Wirkmassen auf der Basis von Nitrocellulose und Ammoniumperchlorat sind aus der DE2164437, FR346812, CN111620756 und US2002/148540 bekannt.

Ein Problem bekannter Scheinzielwirkmassen besteht darin, dass deren Leistung bei hoher Windgeschwindigkeit oft stark abnimmt. Dies kann durch den Einsatz einer größeren Menge der Wirkmasse ausgeglichen werden. Dies führt jedoch dazu, dass verhältnismäßig große Kaliber des Scheinziels erforderlich sind und in einem begrenzten Laderaum eines Flugzeugs nur verhältnismäßig wenig Scheinziele transportiert werden können. Außerdem steigt durch den zum Ausgleich der geringen Leistung erforderlichen höheren Umsatz einer solchen Wirkmasse pro Zeiteinheit auch die Leistung der im Kurzwellenbereich emittierten Strahlung. Da es inzwischen Suchköpfe gibt, welche auf das Überschreiten einer vordefinierten Schwelle der emittierten Strahlungsleistung im Kurzwellenbereich ansprechen, sind derartige Wirkmassen für das Täuschen solcher Suchköpfe nicht mehr geeignet.

Aus Shidlovskiy, A. A., Principles of Pyrotechnis, Maschinostroyeniye Press, 1964, Seite 184 ist ein Kaliumchlorat, Strontiumoxalat und Kolophonium enthaltender Leuchtsatz bekannt. Ein solcher Leuchtsatz ist als Wirkmasse für ein pyrotechnisches Scheinziel zur Emission spektraler Infrarotstrahlung ungeeignet, weil die beim Abbrand emittierte Strahlung einen hohen Anteil an Schwarzkörperstrahlung enthält.

Aufgabe der vorliegenden Erfindung ist es, eine Wirkmasse für ein bei einer Windgeschwindigkeit von mehr als 100 m/s zuverlässig brennendes und dabei spektrale Infrarotstrahlung emittierendes pyrotechnisches Scheinziel anzugeben, die ein verhältnismäßig hohes Spektralverhältnis aufweist. Weiterhin sollen ein pyrotechnisches Scheinziel und eine Verwendung angegeben werden.

Die Aufgaben werden durch die Merkmale der Patentansprüche 1, 11 und 12 gelöst. Zweckmäßige Ausgestaltungen ergeben sich aus den Merkmalen der Patentansprüche 2 bis 10.

Erfindungsgemäß ist eine Wirkmasse für ein bei einer Windgeschwindigkeit von mehr als 100 m/s, insbesondere mehr als 150 m/s, insbesondere mehr als 200 m/s, insbesondere mehr als 250 m/s, insbesondere mehr als 300 m/s, zuverlässig brennendes und dabei spektrale Infrarotstrahlung emittierendes pyrotechnisches Scheinziel vorgesehen. Ein Abbrand bei einer Windgeschwindigkeit von mehr als 150 m/s ist notwendig um ein schnell fliegendes Flugzeug, beispielsweise ein Kampfflugzeug, durch das Scheinziel vorzutäuschen. Der Abbrand soll auch dann zuverlässig erfolgen, wenn keine Mittel zum Schutz der Wirkmasse vor hoher Windgeschwindigkeit vorgesehen sind. Die erfindungsgemäße Wirkmasse umfasst einen ersten Brennstoff und ein Oxidationsmittel. Der erste Brennstoff ist Nitrocellulose.

Erfindungsgemäß umfasst die Wirkmasse weiterhin ein Salz einer aliphatischen Carbonsäure als zweiten Brennstoff, wobei das Salz der aliphatischen Carbonsäure ein Acetat, ein Propionat, ein Tartrat oder ein Citrat ist. Das Salz liegt dabei üblicherweise als Feststoff vor. Eine ionische Flüssigkeit ist davon nicht umfasst. Das in der Wirkmasse enthaltene Oxidationsmittel kann auch als Oxidationsmittel für den zweiten Brennstoff dienen. Die erfindungsgemäße Wirkmasse ist verhältnismäßig leicht entzündlich, benötigt zum zuverlässigen Abbrand keinen Windschutz und weist ein verhältnismäßig hohes Spektralverhältnis auf. Das Salz der aliphatischen Carbonsäure erzeugt beim Abbrand eine feste oder flüssige Schlacke, die Wärme auf die brennende Oberfläche der Wirkmasse überträgt und dadurch den Abbrand auch bei hoher Windgeschwindigkeit so stabilisiert, dass kein Windschutz erforderlich ist. Das Vermeiden von mehr als 5 Kohlenstoffatomen in einer Reihe und der direkten Nachbarschaft von mehr als 5 Kohlenstoffatomen im Heterocyclus oder in den Heterocyclen verhindert oder vermindert zumindest die Bildung von nur aus Kohlenstoffatomen bestehenden Aromaten und damit von Ruß beim Abbrand. Eine Rußbildung würde beim Abbrand eine Emission von unerwünschter Schwarzkörperstrahlung bewirken. Zur Vermeidung von Rußbildung und damit Schwarzkörperstrahlung ist es auch vorteilhaft, wenn die aliphatische Carbonsäure pro Molekül höchstens 5 Kohlenstoffatome in einer Reihe, d. h. durch eine kovalente Bindung miteinander verbundene Kohlenstoffatome, umfasst. Eine Rußbildung kann auch dadurch, zumindest weitgehend, verhindert werden, dass in der aliphatischen Verbindung oder dem aliphatischen Polymer, insbesondere zwischen Kohlenstoffatomen, nur Einfachbindungen und/oder in der aliphatischen Carbonsäure nur Einfachbindungen zwischen Kohlenstoffatomen vorliegen. Das Vorhandensein von Doppel- oder Dreifachbindungen erhöht die Wahrscheinlichkeit einer Rußbildung beim Abbrand der Wirkmasse.

Grundsätzlich weist die erfindungsgemäße Wirkmasse durch die höhere Dichte des Salzes im Vergleich zu einer nur die sonstigen Bestandteile der erfindungsgemäßen Wirkmasse enthaltenden Wirkmasse eine höhere Dichte auf. Je höher die Dichte einer Wirkmasse ist, desto geringer ist das von ihr in einem Scheinziel beanspruchte Volumen. Dadurch werden kleinere Kaliber und beim Transport mehrerer Scheinziele in einem Flugzeug eine bessere Ausnutzung des zur Verfügung stehenden Laderaums ermöglicht.

Ein Vorteil der erfindungsgemäßen Wirkmasse besteht darin, dass zur Aufrechterhaltung der Verbrennung bei hoher Windgeschwindigkeit keine hohe Temperatur erforderlich ist.

Außerdem haben die Erfinder festgestellt, dass die Schlackenbildung durch das Salz auf der brennenden Oberfläche der Wirkmasse eine kältere Flamme erlaubt und dadurch ein höheres Spektralverhältnis bewirkt. Eine kältere Flamme hat üblicherweise die Wirkung, dass die Wirkmasse weniger durch die Rückstrahlung aus der Flamme erhitzt wird und dadurch langsamer und unzuverlässiger brennt und insbesondere leichter durch Wind ausgeblasen werden kann. Die Erfinder haben erkannt, dass durch die sich aus dem Salz bildende Schlacke die Wärmezufuhr auf die Oberfläche der Wirkmasse auch bei verhältnismäßig kalter Flamme verhältnismäßig hoch ist. Dadurch wird auch die Abbrandrate und die Zuverlässigkeit des Abbrands auch bei höherer Windgeschwindigkeit trotz verhältnismäßig kühler Flamme und damit einhergehendem hohen Spektralverhältnis erhöht.

Durch die Stabilisierung der Flamme ist es auch möglich, die Wirkmasse stark Sauerstoff-unterbilanziert auszubilden, so dass mehr Luftsauerstoff als zusätzliches Oxidationsmittel beim Abbrand dient. Dadurch wird die Flamme vergrößert und die Leistung gesteigert, ohne dass die negative Sauerstoffbilanz zu einer rußenden und damit Schwarzkörperstrahlung emittierenden Flamme führt. Dadurch, dass durch die Einbeziehung von Luftsauerstoff als zusätzlichem Oxidationsmittel die Menge des Oxidationsmittels in der Wirkmasse reduziert werden kann, kann pro Masseneinheit der Wirkmasse mehr Gas und mehr Energie zur Erzeugung einer Flamme erzeugt werden.

Die Erfinder haben außerdem festgestellt, dass das von der erfindungsgemäßen Wirkmasse beim Abbrand erzeugte Strahlungsspektrum genauer als bei bisherigen Wirkmassen dem Strahlungsspektrum eines Flugzeugtriebwerks beim Betrieb ähnelt.

Das Salz kann in der Wirkmasse mit einem Anteil von mindestens 1 Gew.-%, insbesondere mindestens 5 Gew.-%, insbesondere mindestens 10 Gew.-%, insbesondere mindestens 15 Gew.-%, enthalten sein. Bei einer Ausgestaltung der erfindungsgemäßen Wirkmasse ist das Salz darin mit einem Anteil von höchstens 30 Gew.-%, insbesondere höchstens 25 Gew.-%, enthalten. So kann das Salz beispielsweise mit einem Anteil von 1 bis 30 Gew.-%, insbesondere 5 bis 30 Gew.-%, insbesondere 10 bis 25 Gew.-%, insbesondere 15 bis 25 Gew.-%, enthalten sein.

Das Salz der aliphatischen Carbonsäure kann insbesondere ein Alkalimetallsalz, ein Erdalkalimetallsalz oder ein Salz einer Stickstoff enthaltenen Base sein. Alkalimetallsalze weisen den Vorteil auf, dass die Abbrandprodukte daraus Wasser binden und dadurch die Strahlung im Kurzwellenbereich reduzieren. Dadurch erhöht sich das Spektralverhältnis. Bei dem Kation des Salzes der Stickstoff enthaltenden Base kann es sich um Ammonium, Guanidinium oder Hydrazinium handeln.

Im Falle eines Alkalimetallsalzes als zweiten Brennstoff kann der Alkalimetallrest in der Flamme mit der aus dem Ammoniumperchlorat freigesetzten Salzsäure zum Alkalimetallchlorid reagieren. Dadurch wird weitere Wärme in der Nähe der brennenden Oberfläche freigesetzt und die Flamme dadurch weiter stabilisiert ohne Strahlung im Kurzwellenbereich zu erzeugen. Außerdem wird dadurch die Konzentration von Chlorwasserstoff in der Flamme und damit eine vom Chlorwasserstoff ausgehende Emission im Kurzwellenbereich reduziert. Dadurch erhöht sich das Spektralverhältnis. Die vom Chlorwasserstoff außerdem ausgehende Strahlung im Mittelwellenbereich ist verhältnismäßig schwach. Ein Verlust dieser Strahlung wirkt sich nur vernachlässigbar auf die Leistung der Wirkmasse beim Abbrand im Mittelwellenbereich aus. Alle beim Abbrand ggf. entstehende Alkalimetall- und Ammoniumchloride und auch Erdalkalimetallchloride weisen im Infrarotbereich allenfalls eine geringe Emissivität auf.

Sie erzeugen in der Flamme keine Schwarzkörperstrahlung und stören das Spektralverhältnis und die spektrale Infrarotstrahlung nicht oder allenfalls vernachlässigbar.

Im Falle eines Salzes einer Stickstoff enthaltenden Base ist die aus dem Salz beim Abbrand entstehende Schlacke üblicherweise flüssig. Die dadurch entstehende Flamme ist völlig gasförmig und weist ein hohes Spektralverhältnis auf. Flüssige Schlacken haben üblicherweise eine geringe Emissivität. Auch sie stören die beim Abbrand emittierte spektrale Infrarotstrahlung daher nicht oder allenfalls vernachlässigbar.

Das Salz der aliphatischen Carbonsäure ist ein Acetat, insbesondere Natriumacetat oder Lithiumacetat, ein Propionat, insbesondere Natriumpropionat, ein Tartrat, insbesondere Kaliumhydrogentartrat oder Diammoniumtartrat, oder ein Citrat, insbesondere Trinatriumcitrat oder Triammoniumcitrat.

Bei dem ersten Brennstoff handelt es sich um Nitrocellulose. Das Oxidationsmittel ist Ammoniumperchlorat. Beim Abbrand dadurch entstehender Chlorwasserstoff kann bei der Reaktion mit Basen in der Flamme weitere Wärme erzeugen und dadurch die Strahlungsausbeute im Mittelwellenbereich erhöhen. Eine solche Wirkmasse hat sich als besonders rußarm beim Abbrand erwiesen. Das resultierende Spektralverhältnis ist daher hoch.

Die Wirkmasse kann außerdem, insbesondere wenn keiner der sonstigen Bestandteile eine bindende Wirkung aufweist, ein Bindemittel umfassen. Von den sonstigen Bestandteilen der Wirkmasse kann beispielsweise Nitrocellulose eine bindende Wirkung aufweisen. Bei dem Bindemittel kann es sich beispielsweise um Polyvinylpyrrolidon, ein Polyacetal, Polytetrahydrofuran, Polyethylenglykol oder Polypropylenglykol handeln. Diese Bindemittel weisen den Vorteil auf, beim Abbrand sehr wenig Ruß und damit auch sehr wenig Schwarzkörperstrahlung zu erzeugen. Als weiteren Brennstoff kann die Wirkmasse Dicyandiamid und/oder Paracyan umfassen. Beide dieser weiteren Brennstoffe erhöhen die Leistung der Wirkmasse beim Abbrand ohne dabei Ruß zu erzeugen.

Die Erfindung betrifft weiterhin ein pyrotechnisches Scheinziel für eine Emission spektraler Infrarotstrahlung bei einer Windgeschwindigkeit von mehr als 100 m/s, insbesondere mehr als 150 m/s, insbesondere mehr als 200 m/s, insbesondere mehr als 250 m/s, insbesondere mehr als 300 m/s, wobei das Scheinziel eine erfindungsgemäße Wirkmasse umfasst.

Die Erfindung betrifft außerdem die Verwendung einer erfindungsgemäßen Wirkmasse als Wirkmasse für ein bei einer Windgeschwindigkeit von mehr als 100 m/s, insbesondere mehr als 150 m/s, insbesondere mehr als 200 m/s, insbesondere mehr als 250 m/s, insbesondere mehr als 300 m/s, brennendes pyrotechnisches Scheinziel zur Erzeugung spektraler Infrarotstrahlung.

Nachfolgend wird die Erfindung anhand von Ausführungsbeispielen näher erläutert. Die Beispiele 4-12 und 15 sind erfindungsgemäß, die Beispiele 1-3, 13 und 14 sind Vergleichsbeispiele.

Von jeder der nachfolgenden Wirkmassen wurden jeweils 5 Tabletten à 10 g Wirkmasse gepresst. Die Tabletten wurden abgebrannt und deren Strahlungsleistung mit einem Zweikanalradiometer bestimmt. Die als Beispiel 1 aufgeführte Wirkmasse MTV diente dabei als Standard. Die Strahlungsleistung beim Abbrand der sonstigen Tabletten wird als Prozentsatz der Strahlungsleistung von MTV angegeben. MTV ist ein Schwarzkörperstrahler, der beim Standardversuch ohne Wind eine spezifische Energie von 166 J/(g sr) im Kurzwellenbereich (= KW-Band, entspricht etwa Wellenlängen von 2 bis 3 µm) und 82 J/(g sr) im Mittelwellenbereich (= MW-Band, entspricht circa Wellenlängen von 3 bis 5 µm) aufwies.

Die in den Wirkmassen teilweise eingesetzte ionische Flüssigkeit 1-Butyl-3-methylimidazoliumperchlorat (BMIM-ClO₄) wurde wie in der EP 2 698 362 A2 beschrieben hergestellt.

In den nachfolgenden Ausführungsbeispielen ist die Bedeutung der verwendeten

Abkürzungen wie folgt:
TMD = theoretische maximale Dichte (in kg/m³)
E_{KW} = spezifische Leistung im Kurzwellen-Band (d. h. bei einer Wellenlänge von etwa 2 bis 3 µm) in J/(g sr)
E_{MW} = spezifische Leistung im Mittelwellen-Band (d. h. bei einer Wellenlänge von circa 3 bis 5 µm) in J/(g sr) $Q = {E}_{MW} / {E}_{KW}$
r = lineare Abbrandrate bei Normaldruck
T = theoretische adiabatische Reaktionstemperatur ohne Luftzufuhr

### Beispiel 1: (nicht erfindungsgemäß)

Referenz MTV (Magnesium-Teflon-Viton). E_{KW} = 166; E_{MW} = 82; Q = 0,49; r = 2,4 mm/s.

| Stoff | Typ | Gew.-% | Sonstiges |
|---|---|---|---|
| Magnesiumpulver | LNR 61 | 60,0 | |
| Teflonpulver | Hoechst TF 9202 | 23,0 | |
| Viton | 3M Fluorel FC-2175 | 12,0 | TMD = 1893 |
| Graphit | Merck | 5,0 | Gleitmittel |

### Beispiel 2: (nicht erfindungsgemäß)

Bekannte Spektralwirkmasse als weitere Referenz. E_{KW} = 2,8; E_{MW} = 23,5; Q = 8,5; r = 2,4 mm/s.

| Stoff | Typ | Gew.-% | Sonstiges |
|---|---|---|---|
| Ammoniumperchlorat | gemahlen d₅₀ = 25 µm | 63,8 | |
| HTPB | Sartomer R-45M-HT | 12,0 | |
| Melamin | Alfa Aesar, Typ A 11295 L07464 | 14,0 | |
| Eisenoxid | d₅₀ = 1 µm | 0,10 | |
| Ceriumoxid | Schuchardt, fein gemörsert | 0,1 | T = 2280 K |

### Beispiel 3: (nicht erfindungsgemäß)

Bekannte poröse Nitrocellulose als weitere Referenz. Gepresst zur Tablette mit 1000 kg/m³ Dichte (entspricht einer Porösität von circa 40%). E_{KW} = 4,8; E_{MW} = 116,0; Q = 25,1; r = 1,2 mm/s.

| Stoff | Typ | Gew.-% | Sonstiges |
|---|---|---|---|
| Nitrocellulose | Synthesia E37 | 100,00 | TMD = 1600 |

### Beispiel 4:

Spektralwirkmasse basierend auf reinem Paracyan und wasserfreiem Natriumacetat. E_{KW} = 4,5; E_{MW} = 105; Q = 23,5; r = 1,0 mm/s.

| Stoff | Typ | Gew.-% | Sonstiges |
|---|---|---|---|
| Ammoniumperchlorat | gemahlen d₅₀ = 25 µm | 20,90 | |
| Nitrocellulose | Hagedorn H24 12% N <1% H₂O | 43,20 | |
| Ceriumoxid | fein | 0,1 | T = 2010 K |
| DEGDN | selbst synthetisiert | 12,40 | TMD = 1660 |
| BMIM-ClO₄ | selbst synthetisiert | 6,20 | |
| Paracyan | pulverisiert, rein | 10,20 | |
| Natriumacetat | gemahlen, wasserfrei | 6,8 | |
| Eisen(III)oxid | d₅₀ = 1 µm | 0,10 | |
| Akardit II | | 0,10 | |

### Beispiel 5:

Spektralwirkmasse basierend auf Ammoniumperchlorat mit Lithiumacetat. Reines Paracyan wurde mit reinem Lithiumacetat im Verhältnis 60/40 gemischt. E_{KW} = 4,7; E_{MW} = 99; Q = 21,3; r = 1,1 mm/s.

| Stoff | Typ | Gew.-% | Sonstiges |
|---|---|---|---|
| Ammoniumperchlorat | gemahlen d₅₀ = 25 µm | 24,80 | |
| Nitrocellulose | Hagedorn H24 12% N <1% H₂O | 33,70 | |
| Ceriumoxid | fein | 0,1 | T = 2000 K |
| DEGDN | selbst synthetisiert | 9,60 | TMD = 1633 |
| BMIM-ClO₄ | selbst synthetisiert | 4,80 | |
| Paracyan | pulverisiert, rein | 16,00 | |
| Lithiumacetat | gemahlen, wasserfrei | 10,8 | |
| Eisen(III)oxid | d₅₀ = 1 µm | 0,10 | |
| Akardit II | | 0,10 | |

### Beispiel 6:

Spektralwirkmasse basierend auf Ammoniumperchlorat mit Natriumacetat. Langsamer Abbrand. E_{KW} = 2,6; E_{MW} = 82; Q = 31,2; r = 0,3 mm/s.

| Stoff | Typ | Gew.-% | Sonstiges |
|---|---|---|---|
| Ammoniumperchlorat | gemahlen d₅₀ = 25 µm | 22,90 | |
| Nitrocellulose | Hagedorn H24 12% N <1% H₂O | 42,60 | |
| Ceriumoxid | fein | 0,1 | T = 1830 K |
| DEGDN | selbst synthetisiert | 12,20 | TMD = 1586 |
| BMIM-ClO₄ | selbst synthetisiert | 6,10 | |
| Dicyandiamid | kristallin | 10,60 | |
| Natriumacetat | wasserfrei, gemahlen | 5,30 | |
| Eisen(III)oxid | Riedel-de-Haen | 0,10 | |
| Akardit II | | 0,10 | |

### Beispiel 7:

Spektralwirkmasse basierend auf Ammoniumperchlorat. E_{KW} = 3,4; E_{MW} = 87,8; Q = 25,6; r = 0,6 mm/s.

| Stoff | Typ | Gew.-% | Sonstiges |
|---|---|---|---|
| Ammoniumperchlorat | gemahlen d₅₀ = 25 µm | 21,90 | |
| Nitrocellulose | Hagedorn H24 12% N <1% H₂O | 45,50 | |
| DEGDN | selbst synthetisiert | 12,90 | TMD = 1594 |
| BMIM-ClO₄ | selbst synthetisiert | 6,5 | T = 2010 K |
| Natriumacetat | wasserfrei, gemahlen | 13,00 | |
| Eisen(III)oxid | fein | 0,10 | |
| Ceroxid | Schuchardt | 0,10 | |
| Akardit II | | 0,10 | im DEGDN |

### Beispiel 8:

Spektralwirkmasse basierend auf Ammoniumperchlorat. Etwa gleiche Stöchiometrie wie im Beispiel 7. E_{KW} = 4,8; E_{MW} = 107; Q = 22,2; r = 1,8 mm/s. Die längere Kohlenstoffkette im Natriumpropionat erhöht die Energie im Mittelwellenbereich. Auch die Abbrandrate ist deutlich höher.

| Stoff | Typ | Gew.-% | Sonstiges |
|---|---|---|---|
| Ammoniumperchlorat | gemahlen d₅₀ = 25 µm | 24,90 | |
| Nitrocellulose | Hagedorn H24 12% N <1% H₂O | 45,50 | |
| DEGDN | selbst synthetisiert | 12,90 | TMD = 1582 |
| BMIM-ClO₄ | selbst synthetisiert | 6,5 | T = 1830 K |
| Natriumpropionat | wasserfrei, gemahlen | 10,00 | |
| Eisen(III)oxid | fein | 0,10 | |
| Ceroxid | Schuchardt | 0,10 | |
| Akardit II | | 0,10 | im DEGDN |

### Beispiel 9:

Spektralwirkmasse basierend auf Ammoniumperchlorat. E_{KW} = 4,5; E_{MW} = 106,2; Q = 25,4; r = 1,7 mm/s.

| Stoff | Typ | Gew.-% | Sonstiges |
|---|---|---|---|
| Ammoniumperchlorat | gemahlen d₅₀ = 25 µm | 24,90 | |
| Nitrocellulose | Hagedorn H24 12% N <1% H₂O | 45,50 | |
| DEGDN | selbst synthetisiert | 12,80 | TMD = 1582 |
| BMIM-ClO₄ | selbst synthetisiert | 6,50 | T = 1830 K |
| Natriumpropionat | wasserfrei, gemahlen | 10,00 | |
| Wassergaskataly sator | Typ HTS | 0,20 | |
| Ceroxid | Schuchardt | 0,10 | |
| Akardit II | | 0,10 | im DEGDN |

| | | | |
|---|---|---|---|
| HTS = Fe₃O₄ | | | |

### Beispiel 10:

Spektralwirkmasse basierend auf Ammoniumperchlorat mit Kaliumhydrogentartrat. E_{KW} = 3,0; E_{MW} = 72,7; Q = 24,1; r = 1,11 mm/s. Sehr stabiler Abbrand. Die Abbrandrate und das Spektralverhältnis sind höher als mit einer Acetat enthaltenden Wirkmasse.

| Stoff | Typ | Gew.-% | Sonstiges |
|---|---|---|---|
| Ammoniumperchlorat | gemahlen d₅₀ = 25 µm | 21,90 | |
| Nitrocellulose | Hagedorn H24 12% N <1% H₂O | 39,10 | |
| DEGDN | selbst synthetisiert | 11,20 | TMD = 1679 |
| BMIM-ClO₄ | selbst synthetisiert | 5,60 | T = 1830 K |
| Kaliumhydrogent artrat | wasserfrei, gemahlen | 22,00 | |
| Eisen(III)oxid | fein | 0,10 | |
| Ceroxid | Schuchardt | 0,10 | |
| Akardit II | | 0,10 | im DEGDN |

### Beispiel 11:

Spektralwirkmasse basierend auf Ammoniumperchlorat mit Trinatriumcitrat. E_{KW} = 3,9; E_{MW} = 61; Q = 15; r = 1,19 mm/s. Sehr stabiler Abbrand.

| Stoff | Typ | Gew.-% | Sonstiges |
|---|---|---|---|
| Ammoniumperchlorat | gemahlen d₅₀ = 25 µm | 23,90 | |
| Nitrocellulose | Hagedorn H24 12% N <1% H₂O | 39,10 | |
| DEGDN | selbst synthetisiert | 11,20 | TMD = 1649 |
| BMIM-ClO₄ | selbst synthetisiert | 5,60 | T = 1840 K |
| Trinatriumcitrat | wasserfrei | 20,00 | |
| Eisen(III)oxid | fein | 0,10 | |
| Ceroxid | Schuchardt | 0,10 | |
| Akardit II | | 0,10 | im DEGDN |

### Beispiel 12:

Spektralwirkmasse basierend auf Ammoniumperchlorat mit Triammoniumcitrat. E_{KW} = 2,6; E_{MW} = 65; Q = 25; r = 0,46 mm/s. Sehr stabiler Abbrand.

| Stoff | Typ | Gew.-% | Sonstiges |
|---|---|---|---|
| Ammoniumperchlorat | gemahlen d₅₀ = 25 µm | 27,90 | |
| Nitrocellulose | Hagedorn H24 12% N <1% H₂O | 39,10 | |
| DEGDN | selbst synthetisiert | 11,20 | TMD = 1609 |
| BMIM-ClO₄ | selbst synthetisiert | 5,60 | T = 1800 K |
| Triammoniumcitrat | wasserfrei | 16,00 | |
| Eisen(III)oxid | fein | 0,10 | |
| Ceroxid | Schuchardt | 0,10 | |
| Akardit II | | 0,10 | im DEGDN |

### Beispiel 13: (nicht erfindungsgemäß)

Spektralwirkmasse basierend auf Ammoniumperchlorat mit Strontiumoxalat. E_{KW} = 3,0; E_{MW} = 70,6; Q = 23,5; r = 1,60 bis 1,79 mm/s. Sehr stabiler Abbrand. Die Energie ist geringer und das Spektralverhältnis ist höher als mit Salzen, die eine Kohlenwasserstoffkette enthalten. Es ist keine Rußbildung aus dem ersten und zweiten Brennstoff möglich.

| Stoff | Typ | Gew.-% | Sonstiges |
|---|---|---|---|
| Ammoniumperchlorat | gemahlen d₅₀ = 25 µm | 22,90 | |
| Nitrocellulose | Hagedorn H24 12% N <1% H₂O | 42,60 | |
| DEGDN | selbst synthetisiert | 12,20 | TMD = 1673 |
| BMIM-ClO₄ | selbst synthetisiert | 6,10 | T = 1830 K |
| Strontiumoxalat | 0,5 H₂O | 16,00 | |
| Eisen(III)oxid | fein | 0,10 | |
| Ceroxid | Schuchardt | 0,10 | |
| Akardit II | | 0,10 | im DEGDN |

### Beispiel 14: (nicht erfindungsgemäß)

Spektralwirkmasse basierend auf Ammoniumperchlorat mit Strontiumoxalat als Salzbrennstoff. E_{KW} = 2,7; E_{MW} = 62,3; Q = 23,3; r = 1,6 bis 2,4 mm/s, ρ = 1549 bis 1572, 92,6 bis 94,0% TMD. Hohe Abbrandrate.

| Stoff | Typ | Gew.-% | Sonstiges |
|---|---|---|---|
| Ammoniumperchlorat | gemahlen d₅₀ = 25 µm | 23,90 | |
| Nitrocellulose | Hagedorn H24 12% N <1% H₂O | 45,30 | |
| Polyvinylnitrat | Dynitec | 9,75 | TMD = 1672 |
| BMIM-ClO₄ | selbst synthetisiert | 9,75 | T = 1970 K |
| Strontiumoxalat | 0,5 H₂O | 11,00 | |
| Eisen(III)oxid | fein | 0,10 | |
| Ceroxid | Schuchardt | 0,10 | |
| Akardit II | | +0,40 | im BMIM-ClO₄ |

### Beispiel 15:

Spektralwirkmasse basierend auf Ammoniumperchlorat mit Diammoniumtartrat. E_{MW} = 64; E_{KW} = 3,1; Q = 21; r = 2,57 mm/s. Sehr schnell brennend für einen Ammoniumperchlorat enthaltenden Satz, sehr stabiler Abbrand.

| Stoff | Typ | Gew.-% | Sonstiges |
|---|---|---|---|
| Ammoniumperchlorat | gemahlen d₅₀ = 25 µm | 21,90 | |
| Nitrocellulose | Hagedorn H24 12% N <1% H₂O | 45,50 | |
| DEGDN | selbst synthetisiert | 12,90 | TMD = 1605 |
| BMIM-ClO₄ Diammoniumtartr | selbst synthetisiert wasserfrei | 6,50 | T = 1800 K |
| at | | 13,00 | |
| Eisen(III)oxid | fein | 0,10 | |
| Ceroxid | Schuchardt | 0,10 | |
| Akardit II | | 0,10 | im DEGDN |

Die spezifischen Leistungsdaten sind in der Tabelle 1 angegeben. E_{KW} = spezifische Leistung in KW-Band (circa 2 bis 3 µm) in J/(g sr), E_{MW} = spezifische Leistung in MW-Band (circa 3 bis 5 µm) in J/(g sr), (E_{KW} + E_{MW}) [J/(g sr)] = die Summe der jeweiligen Leistungen im KW- und MW-Band, E_{MW}/E_{KW} = das Verhältnis der Leistung im MW-Band zur Leistung im KW-Band, % MTV = Leistung als Prozent vom Standard-MTV.

**Tabelle 1:**

| Messergebnisse von Strahlungsmessungen im Labor ohne Wind. Alle Ergebnisse sind Durchschnittswerte aus 5 Parallelversuchen. Pressdruck zur Herstellung der Tabletten bei allen Sätzen 1500 bar, 21 mm Werkzeugdurchmesser, Ansatz 10,0 g. | | | | | |
|---|---|---|---|---|---|
| Satz | E_{KW}[J/(g sr)] | E_{MW}[J/(g sr)] | (E_{KW} + E_{MW}) [J/(g sr)] | E_{MW}/E_{KW} | % MTV (MW-Kanal) |
| Beispiel 1 | 166 | 82 | 248 | 0,496 | 100 |
| Beispiel 2 | 2,8 | 23,5 | 26,3 | 8,5 | 29 |
| Beispiel 3 | 4,8 | 116,0 | 120,8 | 25,1 | 141 |
| Beispiel 4 | 4,5 | 105,0 | 109,5 | 23,5 | 128 |
| Beispiel 5 | 4,7 | 99,0 | 103,7 | 21,3 | 121 |
| Beispiel 6 | 2,6 | 82 | 84,6 | 31,2 | 100 |
| Beispiel 7 | 3,4 | 87,8 | 91,2 | 25,6 | 111 |
| Beispiel 8 | 4,8 | 107,0 | 111,8 | 22,2 | 130 |
| Beispiel 9 | 4,5 | 106,2 | 110,7 | 25,4 | 135 |
| Beispiel 10 | 3,0 | 72,7 | 75,7 | 24,1 | 89 |
| Beispiel 11 | 3,9 | 61,0 | 64,9 | 15,0 | 74 |
| Beispiel 12 | 2,6 | 65,0 | 67,6 | 25,0 | 79 |
| Beispiel 13 | 3,0 | 70,6 | 73,6 | 23,5 | 86 |
| Beispiel 14 | 2,7 | 62,3 | 65,0 | 23,3 | 76 |
| Beispiel 15 | 3,1 | 64,0 | 67,1 | 21,0 | 78 |

**Tabelle 2:**

| Messergebnisse von Strahlungsmessungen unter dynamischen Bedingungen im Windkanal bei 65 m/s Luftgeschwindigkeit. Alle Ergebnisse sind Durchschnittswerte aus 2 bis 3 Parallelversuchen aus 1x1x8" Scheinzielen. | | | | | |
|---|---|---|---|---|---|
| Satz | E_{KW}[J/(g sr)] | E_{MW}[J/(g sr)] | (E_{KW} + E_{Mw}) [J/(g sr)] | E_{MW}/E_{KW} | % MTV (MW-Kanal) |
| Beispiel 1 | 134 | 62,1 | 196 | 0,463 | 100 |
| Beispiel 2 | 1,1 | 9,4 | 10,5 | 8,6 | 15 |
| Beispiel 3 | 1,4 | 13,5 | 14,8 | 10,1 | 22 |
| Beispiel 14 | 3,2 | 28,9 | 32,1 | 9,1 | 47 |

**Tabelle 3:**

| Messergebnisse von Strahlungsmessungen unter dynamischen Bedingungen im Windkanal bei 110 m/s Luftgeschwindigkeit. Alle Ergebnisse sind Durchschnittswerte aus 2 bis 3 Parallelversuchen aus 1x1x8" Scheinzielen. | | | | | |
|---|---|---|---|---|---|
| Satz | E_{KW}[J/(g sr)] | E_{MW}[J/(g sr)] | (E_{KW} + E_{Mw}) [J/(g sr)] | E_{MW}/E_{KW} | % MTV (MW-Kanal) |
| Beispiel 1 | 124 | 51,7 | 175,7 | 0,416 | 100 |
| Beispiel 2 | 1,05 | 8,32 | 9,37 | 7,9 | 16 |
| Beispiel 3 | 0,94 | 10,8 | 11,7 | 11,4 | 21 |
| Beispiel 14 | 2,0 | 23,5 | 25,5 | 11,8 | 45 |

**Tabelle 4:**

| Messergebnisse von Strahlungsmessungen unter dynamischen Bedingungen im Windkanal bei 180 m/s Luftgeschwindigkeit. Alle Ergebnisse sind Durchschnittswerte aus 2 bis 3 Parallelversuchen aus 1x1x8" Scheinzielen. Die Nitrocellulose des Beispiels 3 erlischt bei dieser Windgeschwindigkeit, weswegen im KW-Band keine Messwerte registriert wurden und auch im MW-Band nur die Anfeuerung ein Signal lieferte. | | | | | |
|---|---|---|---|---|---|
| Satz | E_{KW}[J/(g sr)] | E_{MW}[J/(g sr)] | (E_{KW} + E_{MW}) [J/(g sr)] | E_{MW}/E_{KW} | % MTV (MW-Kanal) |
| Beispiel 1 | 62,6 | 23,6 | 86,2 | 0,378 | 100 |
| Beispiel 2 | 0,31 | 3,18 | 3,49 | 10,3 | 13 |
| Beispiel 3 | - | 0,52 | - | - | 2 |
| Beispiel 14 | 1,5 | 13,2 | 14,7 | 11,2 | 56 |

In den Ausführungsbeispielen sind neben dem ersten Brennstoff, dem Oxidationsmittel und dem Salz weitere Stoffe enthalten, von denen jedoch keiner grundsätzlich zur Funktion der Wirkmasse zwingend erforderlich ist. Diethylenglykoldinitrat (DEGDN) ist ein flüssiger flüchtiger Weichmacher, um Nitrocellulose besser verarbeiten zu können. Statt DEGDN kann auch Polyvinylnitrat als fester nicht flüchtiger Weichmacher verwendet werden. Dieser weist zwar mehr als 6 C-Atome in einer Reihe auf, ist jedoch beim Abbrand wegen der enthaltenen Nitratgruppen dennoch nicht rußend. Die ionische Flüssigkeit BMIM-ClO₄ dient als Flammenverbreiterungsmittel, ist jedoch nicht erforderlich. Akardit II ist ein Stabilisator für Nitrocellulose, welcher die Haltbarkeit der Nitrocellulose erhöht und deren Selbstentzündbarkeit verringert. Ceroxid fördert die Wassergas-Shift-Reaktion ebenso wie HTS (Fe₃O₄) und stabilisiert dadurch die Flamme im Wind, ist jedoch ebenfalls nicht erforderlich. Eisen(III)oxid dient als Abbrandkatalysator für Ammoniumperchlorat lediglich der Beschleunigung von dessen Abbrand.

Sämtliche der Wirkmasse-Tabletten wurden mit einem Nitrocelluloselack rundum lackiert, um einen Abbrand an der Seite der Zylinderfläche der Tablette zu vermeiden und dadurch die lineare Abbrandrate bestimmen zu können. Die Messergebnisse wurden dadurch allenfalls minimal und kaum messbar beeinflusst.

## Patentansprüche

1. Wirkmasse für ein bei einer Windgeschwindigkeit von mehr als 100 m/s brennendes und dabei spektrale Infrarotstrahlung emittierendes pyrotechnisches Scheinziel, wobei die Wirkmasse einen organischen ersten Brennstoff und ein Oxidationsmittel umfasst,
**dadurch gekennzeichnet,**
**dass** der erste Brennstoff Nitrocellulose und das Oxidationsmittel Ammoniumperchlorat ist und die Wirkmasse weiterhin ein Salz einer aliphatischen Carbonsäure als zweiten Brennstoff umfasst, wobei das Salz der aliphatischen Carbonsäure ein Acetat, ein Propionat, ein Tartrat oder ein Citrat ist.

2. Wirkmasse nach Anspruch 1,
**dadurch gekennzeichnet,**
**dass** die aliphatische Carbonsäure pro Molekül höchstens 5 Kohlenstoffatome in einer Reihe umfasst.

3. Wirkmasse nach Anspruch 1 oder 2,
**dadurch gekennzeichnet,**
**dass** in der aliphatischen Carbonsäure nur Einfachbindungen zwischen Kohlenstoffatomen vorliegen.

4. Wirkmasse nach einem der vorhergehenden Ansprüche,
**dadurch gekennzeichnet,**
**dass** das Salz in der Wirkmasse mit einem Anteil von mindestens 1 Gew.-%, insbesondere mindestens 5 Gew.-%, enthalten ist.

5. Wirkmasse nach einem der vorhergehenden Ansprüche,
**dadurch gekennzeichnet,**
**dass** das Salz in der Wirkmasse mit einem Anteil von höchstens 30 Gew.-%, insbesondere höchstens 25 Gew.-%, enthalten ist.

6. Wirkmasse nach einem der vorhergehenden Ansprüche,
**dadurch gekennzeichnet,**
**dass** das Salz ein Alkalimetallsalz, ein Erdalkalimetallsalz oder ein Salz einer Stickstoff enthaltenden Base ist.

7. Wirkmasse nach Anspruch 6,
**dadurch gekennzeichnet,**
**dass** ein Kation des Salzes der Stickstoff enthaltenden Base Ammonium, Guanidinium oder Hydrazinium ist.

8. Wirkmasse nach einem der vorhergehenden Ansprüche,
**dadurch gekennzeichnet,**
**dass** das Acetat Natriumacetat oder Lithiumacetat, das Propionat Natriumpropionat, das Tartrat Kaliumhydrogentartrat oder Diammoniumtartrat und das Citrat Trinatriumcitrat oder Triammoniumcitrat ist.

9. Wirkmasse nach einem der vorhergehenden Ansprüche,
**dadurch gekennzeichnet,**
**dass** die Wirkmasse ein Bindemittel, insbesondere Polyvinylpyrrolidon, ein Polyacetal, Polytetrahydrofuran, Polyethylenglykol oder Polypropylenglykol, umfasst.

10. Wirkmasse nach einem der vorhergehenden Ansprüche,
**dadurch gekennzeichnet,**
**dass** die Wirkmasse als weiteren Brennstoff Dicyandiamid und/oder Paracyan umfasst.

11. Pyrotechnisches Scheinziel für eine Emission spektraler Infrarotstrahlung bei einer Windgeschwindigkeit von mehr als 100 m/s,
**dadurch gekennzeichnet,**
**dass** das Scheinziel eine Wirkmasse nach einem der vorhergehenden Ansprüche umfasst.

12. Verwendung der Wirkmasse nach einem der Ansprüche 1 bis 10 als Wirkmasse für ein bei einer Windgeschwindigkeit von mehr als 100 m/s brennendes pyrotechnisches Scheinziel zur Erzeugung spektraler Infrarotstrahlung.

## Claims

1. Active composition for a pyrotechnic decoy target that burns at a wind speed of more than 100 m/s while emitting spectral infrared radiation, where the active composition comprises an organic first fuel and an oxidizing agent,
**characterized in that**
the first fuel is nitrocellulose and the oxidizing agent is ammonium perchlorate, and the active composition further comprises a salt of an aliphatic carboxylic acid as second fuel, where the salt of the aliphatic carboxylic acid is an acetate, a propionate, a tartrate or a citrate.

2. Active composition according to Claim 1,
**characterized in that**
the aliphatic carboxylic acid comprises not more than 5 carbon atoms in a row per molecule.

3. Active composition according to Claim 1 or 2,
**characterized in that**
there are only single bonds between carbon atoms in the aliphatic carboxylic acid.

4. Active composition according to any of the preceding claims,
**characterized in that**
the salt is present in the active composition with a proportion of at least 1% by weight, especially at least 5% by weight.

5. Active composition according to any of the preceding claims,
**characterized in that**
the salt is present in the active composition with a proportion of at most 30% by weight, especially at most 25% by weight.

6. Active composition according to any of the preceding claims,
**characterized in that**
the salt is an alkali metal salt, an alkaline earth metal salt or a salt of a nitrogen-containing base.

7. Active composition according to Claim 6,
**characterized in that**
a cation of the salt of the nitrogen-containing base is ammonium, guanidinium or hydrazinium.

8. Active composition according to any of the preceding claims,
**characterized in that**
the acetate is sodium acetate or lithium acetate, the propionate is sodium propionate, the tartrate is potassium hydrogen tartrate or diammonium tartrate, and the citrate is trisodium citrate or triammonium citrate.

9. Active composition according to any of the preceding claims,
**characterized in that**
the active composition comprises a binder, especially polyvinylpyrrolidone, a polyacetal, polytetrahydrofuran, polyethylene glycol or polypropylene glycol.

10. Active composition according to any of the preceding claims,
**characterized in that**
the active composition comprises dicyandiamide and/or paracyanogen as a further fuel.

11. Pyrotechnic decoy target for emission of spectral infrared radiation at a wind speed of more than 100 m/s,
**characterized in that**
the decoy target comprises an active composition according to any of the preceding claims.

12. Use of the active composition according to any of Claims 1 to 10 as active composition for a pyrotechnic decoy target that burns at a wind speed of more than 100 m/s for generation of spectral infrared radiation.

## Revendications

1. Masse active pour un leurre pyrotechnique brûlant à une vitesse du vent supérieure à 100 m/s et émettant ainsi un rayonnement spectral infrarouge, la masse active comprenant un premier combustible organique et un oxydant,
**caractérisée**
**en ce que** le premier combustible est la nitrocellulose et l'oxydant est le perchlorate d'ammonium et la masse active comprend en outre un sel d'un acide carboxylique aliphatique en tant que deuxième combustible, le sel de l'acide carboxylique aliphatique étant un acétate, un propionate, un tartrate ou un citrate.

2. Masse active selon la revendication 1,
**caractérisée**
**en ce que** l'acide carboxylique aliphatique comprend, par molécule, au plus 5 atomes de carbone en série.

3. Masse active selon la revendication 1 ou 2,
**caractérisée**
**en ce que** l'acide carboxylique aliphatique ne présente que des simples liaisons entre les atomes de carbone.

4. Masse active selon l'une des revendications précédentes,
**caractérisée**
**en ce que** le sel est contenu dans la masse active en une proportion d'au moins 1% en poids, en particulier d'au moins 5% en poids.

5. Masse active selon l'une des revendications précédentes,
**caractérisée**
**en ce que** le sel est contenu dans la masse active en une proportion d'au plus 30% en poids, en particulier d'au plus 25% en poids.

6. Masse active selon l'une des revendications précédentes,
**caractérisée**
**en ce que** le sel est un sel de métal alcalin, un sel de métal alcalino-terreux ou un sel d'une base contenant de l'azote.

7. Masse active selon la revendication 6,
**caractérisée**
**en ce qu'**un cation du sel de la base contenant de l'azote est l'ammonium, le guanidinium ou l'hydrazinium.

8. Masse active selon l'une des revendications précédentes,
**caractérisée**
**en ce que** l'acétate est l'acétate de sodium ou l'acétate de lithium, le propionate est le propionate de sodium, le tartrate est l'hydrogénotartrate de potassium ou le tartrate de diammonium et le citrate est le citrate trisodique ou le citrate de triammonium.

9. Masse active selon l'une des revendications précédentes,
**caractérisée**
**en ce que** la masse active comprend un liant, en particulier une polyvinylpyrrolidone, un polyacétal, un polytétrahydrofuranne, un polyéthylèneglycol ou un polypropylèneglycol.

10. Masse active selon l'une des revendications précédentes,
**caractérisée**
**en ce que** la masse active comprend, en tant qu'autre combustible, du dicyandiamide et/ou du paracyan.

11. Leurre pyrotechnique pour une émission de rayonnement spectral infrarouge à une vitesse du vent supérieure à 100 m/s,
**caractérisé**
**en ce que** le leurre comprend une masse active selon l'une des revendications précédentes.

12. Utilisation de la masse active selon l'une des revendications 1 à 10 en tant que masse active pour un leurre pyrotechnique brûlant à une vitesse du vent supérieure à 100 m/s pour la génération d'un rayonnement spectral infrarouge.
